# FASCICULE DE BREVET EUROPEEN

(11) **EP 0 146 559 B1**
(45) Date de publication et mention de la délivrance du brevet: **17.12.1986**
(21) Numéro de dépôt: 84901774.4
(22) Date de dépôt: 27.04.1984
(51) Int. Cl.: E04D 5/02

(54) **MATERIAU D'ETANCHEITE BITUMINEUX N'ENTRAINANT PAS UNE EXTENSION DES FLAMMES**
BUTUMINÖSES ISOLIERMATERIAL ZUR VERHINDERUNG DER AUSWEITUNG VON FEUER
BITUMINOUS INSULATION MATERIAL PREVENTING THE PROPAGATION OF FLAMES

(30) Priorité: 02.05.1983 FR 8307237
(43) Date de publication de la demande: 03.07.1985
(73) Titulaire: SIPLAST S.A., F-75014 Paris (FR)
(72) Inventeur: MAILLET,Jean-Claude, F-95210 Saint-Gratien (FR)
(74) Mandataire: Boillot, Marc
(86) Numéro de dépôt international: FR8400116
(87) Numéro de publication internationale: WO8404344

## Description

Les matériaux d'étanchéité bitumineux utilisés pour la confection de membranes étanches pour toiture, sont généralement combustibles et constituent donc un danger sérieux en cas d'incendie du bâtiment, car ils constituent un élément de propagation de celui-ci.

Pour empêcher une propagation rapide du feu, les fabricants de membranes ont été amenés à mettre au point des matériaux combustibles, certes, mais ne constituant plus un élément de propagation des incendies.

La réglementation française, dans le domaine, prévoit un essai et un classement spécifique aux matériaux ne provoquant pas une propagation des flammes. (Arrêté du ministère de l'intérieur du 4 Juin 1973 modifié par l'arrêté du 19 Décembre 1975 selon les tests N FP 92501). Le classement requis pour les matériaux n'entraînant pas une extension des flammes est M3.

Les matériaux d'étanchéité comportant un liant bitumineux, et notamment un liant bitume polymère ou similaire, n'obtiennent pas la qualification M3. Les fabricants, pour améliorer le classement de ces matériaux, ont utilisé plusieurs solutions.

Le premier type de solution correspondant au préambule de la revendication 1 consiste à utiliser un écran résistant au feu dans le matériau. Ce peut être: - une feuille métallique, - une armature minérale fermée et incombustible.

On entend par armature fermée, une armature non poreuse ou aérée. Les armatures courantes que sont les voiles et les tissus de verre, les voiles et les tissus de polyester, n'entrent pas dans la catégorie des armatures fermées.

Un deuxième type de solution consiste à utiliser les additifs couramment employés dans le domaine parmi lesquels on peut citer, à titre d'exemples, les additifs bromés, les additifs phosphorés, l'oxyde d'antimoine, etc....

On a trouvé de manière surprenante que l'on pouvait utiliser une armature perméable et un liant très combustible comme l'est un liant bitumineux, par exemple du type bitume polymère ou non, pour confectionner un matériau d'étanchéité bitumineux passant avec succès le classement M3, à la condition que la couche de liant se trouvant au-dessus de l'armature la plus haute, dans la membrane finie, ne dépasse pas 0,8 mm.

Le matériau d'étanchéité bitumineux suivant l'invention est formé d'un liant bitumineux dans lequel est noyée au moins une armature perméable et il se caractérise en ce qu'il comporte au-dessus de l'armature la plus près de la surface une épaisseur de liant bitumineux au plus égale à 0,8 mm.

Ladite épaisseur de liant bitumineux peut donc aller d'une valeur voisine de zéro, lorsque l'armature concernée affleure la surface du matériau d'étanchéité, jusqu'à 0,8 mm, et prendre par exemple des valeurs de 0,2 à 0,8 mm, la valeur idéale pour cette épaisseur étant de 0,6 mm.

Dans les matériaux d'étanchéité bitumineux connus à armatures perméables les épaisseurs correspondantes de liant surmontant l'armature la plus prés de la surface du matériau d'étanchéité vont de 1 à 2 mm, de tels matériaux ne répondant pas à la classification au feu M3.

Par armature perméable on entend une armature poreuse ou aérée, qui peut être avantageusement constituée par un tissu ou un non tissé de fibres inorganiques, notamment fibres de verre, ou de fibres synthétiques organiques, par exemple fibres de polyester.

Le liant bitumineux peut être choisi parmi les divers liants bitumineux utilisables dans la préparation des matériaux d'étanchéité et en particulier parmi ceux desdits liants qui sont du type bitume polymère. Dans cette dernière catégorie de liants on peut citer notamment ceux pour lesquels le polymère est un copolymère séquencé de styrène et d'un diène conjugué à propriétés élastomériques, notamment copolymère séquencé styrène/butadiène/styrène à propriétés élastomériques (en abrégé copolymère S.B.S.), ou un polymère ou copolymère oléfinique, en particulier polyéthylène, copolymères éthylène/ propylène, copolymères éthylène/propylène/diène, copolymères éthylène/acétate de vinyle, ces divers polymères étant indiqués à titre non limitatif.

L'invention est illustrée par les exemples suivants donnés à titre indicatif et non limitatif.

### Exemple 1

Un matériau intervenant en couche supérieure d'une membrane d'étanchéité finie comprenait deux couches de composition suivante, en partant de la surface du matériau:
- granulé coloré ou paillette d'ardoise
- 0,6 mm de liant bitume élastomère S.B.S.
- armature voile de verre 90g/m^{z}
- 1,2 mm de liant bitume élastomère S.B.S.
- anti-adhérent (sable, talc, etc...).

Un tel matériau répond aux critères de la classification au feu M3.

### Exemple 2

Un matériau destiné à former à lui seul la membrane d'étanchéité finie était constitué, en partant de la surface du matériau, par: - granulé coloré ou paillette d'ardoise
- 0,6 mm de liant bitume élastomère S.B.S.
- armature de voile de polyester 180 (non tissé de polyester)
- 3,6 mm de liant bitume élastomère S.B.S.
- anti-adhérent (sable, talc, etc...)

Ce matériau répond également aux critères de la classification au feu M3.

Bien entendu l'invention ne se limite pas aux modes de réalisation décrits, mais elle en englobe au contraire les diverses variantes, qui sont accessibles à l'homme de l'art et conservent la caractéristique essentielle de l'invention, à savoir une épaisseur au plus égale à 0,8 mm de la couche de liant bitumineux recouvrant l'armature perméable la plus près de la surface.

## Revendications

1- Matériau d'étanchéité bitumineux répondant à la classification au feu M3, formé d'un liant bitumineux dans la masse duquel est noyée au moins une armature, caractérisé en ce que l'armature est perméable et en ce que le matériau comporte, au-dessus de l'armature la plus près de sa surface, une épaisseur de liant bitumineux au plus égale à 0,8 mm.

2- Matériau suivant la revendication 1, caractérisé en ce que le liant bitumineux est un liant bitume polymère:

3- Matériau suivant la revendication 2, caractérisé en ce que le polymère présent dans le liant est un copolymère séquencé de styrène et d'un diène conjugué à propriétés élastomériques

4- Matériau suivant la revendication 3, caractérisé en ce que le polymère est un copolymère séquencé styrène/butadiène/ styrène à propriétés élastomériques.

5- Matériau suivant la revendication 2, caractérisé en ce que le polymère présent dans le liant est un polymère ou copolymère oléfinique.

6- Matériau suivant l'une des revendications 1 à 5, caractérisé en ce que l'armature perméable est un tissu ou un non tissé de fibres inorganiques ou de fibres synthétiques organiques.

7- Matériau suivant l'une des revendications 1 à 5, caractérisé en ce que l'armature perméable est un tissu ou un non tissé de fibres de verre ou de fibres de polyester.

## Patentansprüche

1. Bitumen-Dichtungsmaterial entsprechend der Feuer-Klasse M3, bestehend aus einer bituminösen Bindeschicht, in deren Masse eine Armatur eingebettet ist, dadurch gekennzeichnet, daß die Armatur durchlässig ist und daß das Material oberhalb der Armatur zu seiner Oberfläche hin eine Stärke der bituminösen Bindeschicht von höchstens 0,8 mm aufweist.

2. Material nach Anspruch 1, dadurch gekennzeichnet, daß die bituminöse Bindeschicht eine Bindeschicht aus einem Polymerbitumen ist.

3. Material nach Anspruch 2, dadurch gekennzeichnet, daß das in der Bindeschicht enthaltene Polymer ein Kopolymer mit der Sequenz eines Styrols und eines konjugierten Diens mit den Eigenschaften eines Elastomers ist.

4. Material nach Anspruch 3, dadurch gekennzeichnet, daß das Polymer ein Kopolymer mit der Sequenz Styrol/Butadien/Styrol mit der Eigenschaft eines Elastomers ist.

5. Material nach Anspruch 2, dadurch gekennzeichnet, daß das in der Bindeschicht enthaltene Polymer ein Olefin-Polymer oder -Kopolymer ist.

6. Material nach einem der Ansprüche 1 bis 5, dadurch gekennzeichnet, daß die durchlässige Armatur ein Gewebe oder ein ungewebtes Stück aus anorganischen Fasern oder synthetischen organischen Fasern ist.

7. Material nach einem der Ansprüche 1 bis 5, dadurch gekennzeichnet, daß die durchlässige Armatur ein Gewebe oder ungewebtes Stück aus Glasfasern oder Polyester-Fasern ist.

## Claims

1 - Bituminous insulation material meeting the M3 fire classification, formed by a bituminous binder in the mass of which is embedded at least one armature, characterized in that the armature is a permeable armature and in that the material comprises a bituminous binder thickness at most equal to 0.8 mm on top of the armature closest to its surface.

2 - Material according to Claim 1, characterized in that the bituminous binder is a polymer bitumen binder.

3 - Material according to Claim.2, characterized in that the polymer present in-the binder is a block copolymer of styrene and of a conjugated diene having elastomeric properties.

4 - Material according to Claim 3, characterized in that the polymer is a styrene/butadiene/styrene block copolymer with elastomeric properties.

5 - Material according to Claim 2, characterized in that the polymer present in the binder is an olefinic polymer or copolymer.

6 - Material according to any of Claims 1 to 5, character.zed in that the permeable armature is a fabric or a non woven material made of inorganic fibers or of organic synthetic fibers.

7 - Material according to any of Claims 1 to 5, characterized in that the permeable armature is a fabric or a non woven material made of glass fibers or polyester fibers.
